# EUROPÄISCHE PATENTSCHRIFT

(11) **EP 2 713 788 B1**
(45) Veröffentlichungstag und Bekanntmachung des Hinweises auf die Patenterteilung: **13.07.2016**
(21) Anmeldenummer: 12729375.1
(22) Anmeldetag: 24.05.2012
(51) Int. Cl.: A41D 31/02, A41D 13/00, A41D 15/00

(54) **MEHR-LAGEN-LAMINAT**
MULTIPLE-LAYER LAMINATE
LAMINÉ MULTICOUCHE

(30) Priorität: 24.05.2011 EP 11167348; 08.07.2011 EP 11173274
(43) Veröffentlichungstag der Anmeldung: 09.04.2014
(73) Patentinhaber: Ziegler, Franz, 77794 Lautenbach (DE); Stinco, Michele, 6060 Hall in Tirol (AT)
(72) Erfinder: Ziegler, Franz, 77794 Lautenbach (DE); Stinco, Michele, 6060 Hall in Tirol (AT)
(74) Vertreter: Straube, Urs Norman
(86) Internationale Anmeldenummer: PCT/EP2012/059730
(87) Internationale Veröffentlichungsnummer: WO 2012/160144

(56) Entgegenhaltungen:
- EP-A1- 1 810 824
- DE-U1-202004 009 287
- US-A- 4 569 874
- US-A1- 2008 127 395

## Beschreibung

Die Erfindung betrifft ein Mehr-Lagen-Laminat, das insbesondere für Bekleidungsstücke geeignet ist, sowie ein Bekleidungsstück mit einem Mehr-Lagen-Laminat.

Mehr-Lagen-Laminate sind grundsätzlich bekannt und für verschiedene Anwendungsbereiche von Interesse. So haben in letzter Zeit verschiedentlich Mehr-Lagen-Laminate in der Bekleidungsbranche Verwendung gefunden. Der typische Aufbau von Mehr-Lagen-Laminaten bei Kleidungsstücken, insbesondere für sogenannte Outdoor-Bekleidung, besteht aus einer Außenschicht oder -lage, die strapazierFähig ist, einer Membran mit entsprechenden funktionellen Eigenschaften wie zum Beispiel Wasserundurchlässigkeit und/oder Dampfdurchlässigkeit, und einem Innenfutter bzw. einer Innenlage, die angenehm auf der Haut zu tragen ist.

In diesem Zusammenhang sind eine Vielzahl von Membranen bekannt, deren Grundkonzept darauf beruht, dass die Membran Poren enthält, die Wasserdampf durchlassen, jedoch gegenüber Wassertropfen dicht sind. Dadurch wird das entsprechende Laminat im wesentlichen dicht gegen Wasser (und optional Wind), bleibt jedoch atmungsaktiv. Jedoch ist die sogenannte Atmungsaktivität solcher Laminate limitiert. Das Verdunsten von Schweiß durch die Membran kann nur effektiv erfolgen, wenn die Außentemperatur wesentlich niedriger ist als die Temperatur unter dem Laminat. In der Regel ist hierfür eine Temperaturdifferenz von mindestens etwa 15°C nötig. Bei kleineren Temperaturdifferenzen diffundiert nur noch wenig Wasserdampf durch die Membran, so dass der Verwender des Bekleidungsstücks schwitzt.

Problematisch bei Funktionsbekleidung ist auch, dass diese oftmals sowohl in einem breiten Temperaturregime als auch bei sehr unterschiedlichen Belastungen zum Einsatz kommt. Mit anderen Worten soll die Funktionsbekleidung beispielsweise bei einer Bergtour sowohl beim frühmorgendlichen Aufstieg im Schatten als auch in der Mittagshitze funktionsfähig sein. Entsprechend sollte die Funktionsbekleidung während großer Leistung (zum Beispiel beim Aufstieg) als auch in Ruhe (zum Beispiel bei einer windigen Gipfelrast) einen hohen Tragekomfort bereitstellen.

US 2008/127395 offenbart ein Wendelaminat mit einer ersten, Licht absorbierenden Außenlage, einer gegenüberliegenden zweiten, Licht reflektierenden Außenlage und einer dazwischen angeordneten Membran, welches den nächstliegenden Stand der Technik darstellt. Die erste Außenlage verleiht einem Kleidungsstück aus dem Laminat ein dezentes Äußeres, wenn sie außen getragen wird. Die zweite Außenlage macht das Kleidungsstück gut sichtbar, wenn sie außen getragen wird. Weitere Laminate sind in der DE 20 2004 009287, der EP 1 810 824 und der US 4 569 874 offenbart.

Während herkömmlich für unterschiedliche Temperatur- und Belastungsbereiche verschiedene Bekleidungsstücke mitgeführt werden mussten ("Zwiebeltechnik"), stellt sich die vorliegende Erfindung die Aufgabe, ein Mehr-Lagen-Laminat bereitzustellen, das in einem sehr breiten Anwendungsbereich funktional ist und einen hohen Tragekomfort bereitstellt. Diese Aufgabe wird durch ein Laminat gemäß dem Anspruch 1 bzw. ein Bekleidungsstück gemäß Anspruch 12 gelöst. Bevorzugte Ausführungsformen sind in den abhängigen Ansprüchen beschrieben.

Der Erfindung liegt dabei der Gedanke zugrunde, ein Wende-Laminat bereitzustellen, das zwei Außenlagen und eine dazwischen angeordnete Membran aufweist. Die beiden Außenlagen haben erfindungsgemäß unterschiedliche optische Eigenschaften, so dass eine erste Außenlage Licht, insbesondere Sonnenlicht bzw. das sichtbare Spektrum, absorbiert und eine zweite, gegenüberliegende Außenlage Licht, insbesondere Sonnenlicht und/oder Infrarotstrahlung, reflektiert. Kommt das Laminat in Funktionsbekleidung zum Einsatz, wobei die erste Außenlage nach außen weist, wird die eintreffende Sonnenstrahlung von der Außenlage absorbiert und als Wärme an den Körper weitergegeben, wohingegen die vom Körper abgegebene Wärmestrahlung von der nach innen gerichteten zweiten Außenlage reflektiert wird und somit ebenfalls dazu beiträgt, dass der Körper warm gehalten wird. Weist hingegen die zweite Außenlage nach außen, wird eintreffende Sonnenstrahlung reflektiert, um ein Überhitzen des Körpers zu verhindern, und vom Körper abgestrahlte Wärmestrahlung nicht zurückreflektiert. Der zweite Zustand eignet sich gut für Belastung unter Sonneneinstrahlung, während der erste Zustand den Körper beispielsweise bei einer windigen Rast im Sonnenlicht bzw. bei entsprechender UV-Strahlung hinreichend wärmen soll.

Unter einer "Außenlage" wird im Kontext der Erfindung eine Lage verstanden, die jeweils (d.h. nach innen bzw. außen) die äußerste Lage bildet. Mit anderen Worten wird die jeweilige Außenlage des Laminats bzw. eines Kleidungsstückes nicht durch weitere Lagen abgedeckt.

Die zwischen den beiden Außenlagen angeordnete Membran ist bevorzugt im wesentlichen wasserdicht, wobei die Membran bevorzugt einer Wassersäule von mindestens 5000 mm, stärker bevorzugt von mindestens 10000 mm und besonders bevorzugt von mindestens 15000 mm (gemessen nach ISO 811) standhält. Bevorzugt ist die Membran dabei in beide Richtungen im wesentlichen wasserdicht. Gleichzeitig sollte das Laminat bevorzugt im wesentlichen wasserdampfdurchlässig sein, wobei das Laminat bevorzugt eine Dampfdurchlässigkeit von mindestens 10000 g/m² in 24 Stunden, stärker bevorzugt von mindestens 20000 g/m² in 24 Stunden, noch stärker bevorzugt von mindestens 25000 g/m² in 24 Stunden und besonders bevorzugt von mindestens 30000 g/m² in 24 Stunden aufweist. Auch hier ist es bevorzugt, dass das Laminat in zwei Richtungen im wesentlichen wasserdampfdurchlässig ist, so dass eine Funktionsbekleidung aus dem erfindungsgemäßen Laminat unabhängig davon, welche Außenlage nach außen gerichtet ist, Regen abhält und Körperschweiß transportiert. Es ist ferner bevorzugt, dass das Laminat im wesentlichen winddicht ist.

Es ist bevorzug, dass die zweite, Licht reflektierende Außenlage für alle Wellenlängen zwischen 300 nm und 1100 nm eine diffuse Reflexion von mindestens 15%, bevorzugt mindestens 20%, stärker bevorzugt mindestens 22%, besonders bevorzugt mindestens 24% aufweist. Die diffuse Reflexion wird mit Hilfe einer sogenannten Ulbrichtkugel und einem sogenannten Weiß-Standard vermessen. Eine idealweiße Probe liefert bei diesem Verfahren 100% Reflexion bei allen Wellenlängen, eine idealschwarze Probe liefert 0% Reflexion.

Es ist ferner bevorzugt, dass die zweite Außenlage bei einer Wellenlänge von 500 nm eine diffuse Reflexion von mindestens 15%, bevorzugt mindestens 20%, stärker bevorzugt mindestens 22%, besonders bevorzugt mindestens 24% aufweist und bei einer Wellenlänge von 700 nm eine diffuse Reflexion von mindestens 15%, bevorzugt mindestens 20%, stärker bevorzugt mindestens 23%, besonders bevorzugt mindestens 25% aufweist.

Es ist bevorzug, dass die erste Außenlage für alle Wellenlängen zwischen 400 nm und 900 nm, bevorzugt zwischen 350 nm und 1000 nm, eine diffuse Reflexion von maximal 20%, bevorzugt maximal 18%, besonders bevorzugt maximal 15% aufweist. Es ist ferner bevorzug, dass die erste Außenlage für alle Wellenlängen zwischen 400 nm und 700 nm eine diffuse Reflexion von maximal 12%, bevorzugt maximal 10%, stärker bevorzugt maximal 8%, besonders bevorzugt maximal 6% aufweist.

Es ist bevorzugt, dass die erste Außenlage bei einer Wellenlänge von 500 nm eine diffuse Reflexion von maximal 10%, bevorzugt maximal 5%, stärker bevorzugt maximal 3%, besonders bevorzugt maximal 2% aufweist und bei einer Wellenlänge von 700 nm eine diffuse Reflexion von maximal 12%, bevorzugt maximal 10%, stärker bevorzugt maximal 8%, besonders bevorzugt maximal 6% aufweist.

Es ist schließlich bevorzugt, dass die erste Außenlage für alle Wellenlängen zwischen 400 nm und 650 nm, bevorzugt zwischen 350 nm und 700 nm, eine diffuse Reflexion von maximal 30%, bevorzugt maximal 25%, besonders bevorzugt maximal 20% der diffusen Reflexion der zweiten Außenlage aufweist.

Für die Membran des erfindungsgemäßen Laminats kommen alle bekannten Membranen in Frage, die im Sinne der oben diskutierten Funktionen geeignet sind. Insbesondere kann die Membran eines oder eine Kombination der folgenden Materialien aufweisen: Polyester, Polyurethan, Polytetrafluorethylen, Keramik, Karbon, Aluminium.

Für die erste und zweite Außenlage kommen grundsätzlich Materialien in Frage, die auch herkömmlich als Außenlage für derartige Laminate zur Anwendung kamen. Allerdings ist wegen der erfindungsgemäßen Wendefunktion bevorzugt sowohl die erste Außenlage als auch die zweite Außenlage dazu geeignet, auf der Haut getragen zu werden bzw. für die Haut entsprechend komfortabel. Ferner sind bevorzugt beide Außenseiten im Hinblick auf ihre Wendefunktion hinreichend stabil, abriebsfest und/oder strapazierfähig. Die erste und/oder zweite Außenlage weist bevorzugt eines oder eine Kombination der folgenden Materialien auf: Polyamid, Polyester, Polyacryl, Polyurethan, Baumwolle, Wolle, Seide, Bambus, Elasthan, Silber, Keramik, Karbon, Aluminium.

Die bevorzugten optischen Eigenschaften der beiden Außenlagen können durch eine entsprechende Oberflächenbeschaffenheit erzielt werden. So kommen für die erste, Licht absorbierende Außenlage insbesondere dunkle, bevorzugt schwarze, matteMaterialien in Frage, die bevorzugt eine raue Oberflächenbeschaffenheit aufweisen. Für die zweite, Licht reflektierende Außenlage kommen insbesondere helle, zum Beispiel weiße, oder spiegelnde, zum Beispiel silbrige oder metallfarbene, Materialien mit einer bevorzugt glatten und/oder glänzenden Oberfläche in Frage.

Bevorzugt weist die erste Außenlage eine Schleißzahl nach ISO 12947-1 von mindestens 40000 Martindale, bevorzugt von mindestens 50000 Martindale, besonders bevorzugt von mindestens 60000 Martindale auf. Die zweite Außenlage weist bevorzugt eine Schleißzahl nach ISO 12947-1 von mindestens 30000 Martindale, bevorzugt von mindestens 35000 Martindale, besonders bevorzugt von mindestens 40000 Martindale auf.

Erfindungsgemäß wird ferner ein Bekleidungsstück mit einem Laminat wie oben beschrieben bereitgestellt. Dabei ist das Bekleidungsstück bevorzugt dafür vorgesehen, beidseitig getragen zu werden, so dass je nach Bedarf die erste oder zweite Außenlage nach außen weist. Hierunter wird verstanden, dass das Bekleidungsstück nicht nur grundsätzlich dafür geeignet ist, auf links gedreht zu werden, sondern dass das Bekleidungsstück explizit dafür ausgelegt ist, dass die Innenseite auch nach außen weisen kann. Hierfür sollen beispielsweise beide Außenseiten entsprechend abriebsfest sein, die Verarbeitung der Nähte derart sein, dass beide Außenseiten nach außen getragen werden können, und bevorzugt eine oder mehrere Wendetaschen vorgesehen sein, die dafür geeignet sind, beidseitig genutzt werden zu können.

Bevorzugt ist das Bekleidungsstück eine Wendejacke. Das erfindungsgemäße Laminat kann jedoch auch für andere Bekleidungsstücke, insbesondere für Jacken, Hosen, T-Shirts, Pullover, Hemden, Funktionsunterwäsche, Kopfbedeckungen wie Kappen oder Mützen, Handschuhe und Badebekleidung verwendet werden. Alternativ kann das erfindungsgemäße Laminat auch für Zeltstoffe, Decken, Isoliermatten oder dergleichen zum Einsatz kommen. Auch bei letzteren gibt es jeweils eine nach außen gerichtete und eine zum Körper hin gerichtete Seite, so dass auch hier die oben beschriebenen Wendeeigenschaften von Vorteil sein können.

Zusammengefasst hat das oben beschriebene Laminat den Vorteil, dass es wärmt, wenn es wärmen soll, und kühlt, wenn es kühlen soll. Somit bietet das erfindungsgemäße Laminat bei minimalem Gewicht einen Hitze-Kälte-Regulierungskomfort in unterschiedlichen Lebens- und Belastungssituationen. Funktionsbekleidung aus dem erfindungsgemäßen Laminat spart Gewicht, ohne dass dabei auf Komfort verzichtet werden müsste, und vereint die Funktionen von drei Kleidungsstücken, indem sie Kälteschutz, Regenschutz und Hitzeschutz bereitstellt.

Im folgenden werden bevorzugte Ausführungsformen der Erfindung mit Bezug auf die Figuren beschrieben. Es zeigen:
- Figuren 1 und 2: eine erfindungsgemäße Wendejacke, bei der die zweite (Figur 1) bzw. die erste (Figur 2) Außenlage nach außen weist;
- Figuren 3 und 4: die erfindungsgemäße Wendejacke der Figuren 1 und 2, jeweils im geöffneten Zustand;
- Figuren 5 und 6: Details der erfindungsgemäßen Wendejacke der Figuren 1 und 2;
- Figur 7: ein schematisches Messprotokoll zur Untersuchung der erfindungsgemäßen Wendejacke;
- Figur 8: das Messergebnis in Form eines Temperaturverlaufs; und
- Figur 9: das Messergebnis in Form eines Luftfeuchtigkeitsverlaufs.

In den Figuren 1 bis 6 ist eine erfindungsgemäße Wendejacke dargestellt, die aus dem erfindungsgemäßen Laminat besteht. Die erfindungsgemäße Wendejacke weist eine erste, Licht absorbierende, schwarze Außenlage und eine zweite Licht reflektierende, weiße bzw. silberfarbene Außenlage auf. Wie aus den Figuren 1 bis 6 deutlich wird, ist die Wendejacke derart gearbeitet, dass beide Außenlagen nach außen getragen werden können, ohne dass dabei Kompromisse im Bezug auf Tragekomfort und Design gemacht werden müssten. Insbesondere sind auch zwei Wendetaschen zu erkennen, die beidseitig genutzt, das heißt von beiden Seiten geöffnet und geschlossen bzw. befüllt werden können.

Um den Vorteil einer Wendejacke aus dem erfindungsgemäßen Laminat gegenüber einer Jacke aus einem herkömmlichen Mehr-Lagen-Laminat nachzuweisen, wurde vom Forschungszentrum Ski-Alpin Innsbruck ein Versuch durchgeführt, um die thermoregulatorischen Auswirkungen einer erfindungsgemäßen Wendejacke "Polychrome" und einer Referenzjacke ("Makalu" von Mammut) zu vergleichen.

Die Referenzjacke besteht aus einem 3-Lagen-Laminat. Oberstoff (außen) und Abseite (Innenlage) bestehen aus 100% Polyamid. Die Membrane besteht aus 100% Polyurethan. Die Referenzjacke "Makalu" von der Firma Mammut hat einen schwarze Außenlage und eine sogenannte DRYtech-Membran, die einer Wassersäule von 20000 mm standhält und eine Dampfdurchlässigkeit von 20000 g/m² in 24 Stunden aufweist. Die Untersuchung wurde in der Klimakammer an der Universität Innsbruck bei einer Umgebungstemperatur von 5°C und einer Luftfeuchte von 60% durchgeführt.

Dem Probanden wurden zu Beginn der Untersuchung Sensoren zur Messung der Hauttemperatur und Luftfeuchte am Schulterblatt knapp hinter der Achselhöhle (M. latissimus dorsi) angebracht. Diese wurden an der Laufbekleidung (Löffler C-TEX Kompressionsshirt und -hose) außen befestigt. Die Sensoren zeichneten alle 8 Sekunden die Umgebungstemperatur und Luftfeuchte (zwischen Unterwäsche und Jacke) auf und wurden erst nach Beendigung des Testprotokolls wieder ausgeschaltet.

Der Proband musste mit beiden Jacken das in Figur 7 schematisch dargestellte Messprotokoll durchlaufen. Hierzu musste der Proband zunächst 7 Minuten ruhig sitzen, um sich zu akklimatisieren.

Anschließend musste der Proband 15 Minuten lang bei einer Steigung von 17,5% und einer Geschwindigkeit von 4 km/h entsprechend einer Aufstiegsgeschwindigkeit von 700 Höhenmeter pro Stunde gehen. Anschließend folgte eine zweite, zur ersten identischen Belastungsphase, während derer eine Infrarotleuchte hinter dem Laufband positioniert und auf den Rücken des Probanden ausgerichtet wurde. Darauf folgten 5 Minuten Ruhephase (sitzen) unter Infrarotbestrahlung und anschließend 5 Minuten Ruhephase (sitzen) ohne Infrarotbestrahlung. Im Falle der Wendejacke wurde während der Akklimatisationsphase und der ersten Belastungsphase die erste, schwarze Außenlage nach außen getragen, die Wendejacke dann zwischen den beiden Belastungsphasen gewendet und während der zweiten Belastungsphase mit der zweiten, weißen Außenlage nach außen getragen. Zwischen zweiter Belastungsphase und erste Ruhephase wurde die Jacke abermals gewendet und während beider Ruhephasen mit der ersten, schwarzen Außenlage nach außen getragen. Die Referenzjacke wurde während des gesamten Messprotokolls mit der üblichen Außenlage nach außen getragen.

Das Ergebnis der Temperaturmessung während dieses Messprotokolls ist in Figur 8 zu sehen. Die durchgezogene Linie zeigt den Temperaturverlauf während des Messprotokolls unter der erfindungsgemäßen Wendejacke ("Poly"), die gestrichelte Linie jenen der Referenzjacke ("Referenz"). Daraus ergibt sich, dass während der ersten Belastungsphase beide Jacken einen leichten Anstieg der Temperatur verursachen. Dies war aufgrund der vermehrten Wärmeproduktion unter Belastung zu erwarten. Der Vorteil der erfindungsgemäßen Wendejacke zeigt sich dann in der zweiten Belastungsphase, während derer die Temperatur unter der Referenzjacke stark anstiegt, wohingegen die erfindungsgemäße Wendejacke die Temperatur einigermaßen konstant hält. Letzteres beruht, wie aus Figur 8 ersichtlich ist, zum einen auf dem Temperaturabfall, der durch das Wenden (bei Minute 22) verursacht wird, wie auch durch einen verringerten Temperaturanstieg während der zweiten Belastungsphase. Nach Beendigung der insgesamt 30-minütigen Belastung liegt die Temperatur unter der Referenzjacke deutlich höher als die Temperatur unter der erfindungsgemäßen Wendejacke (vgl. Minute 37). Der Proband erfährt somit unter Belastung mit der erfindungsgemäßen Wendejacke einen Kühlungseffekt, was positiv für Leistungsfähigkeit und Kreislaufsystem zu bewerten ist. Zwischen Minute 38 und Minute 40 wird die erfindungsgemäße Wendejacke wieder gewendet, was den erneuten Temperaturabfall erklären kann. Jedoch steigt die Temperatur wieder an, sobald die schwarze Seite außen liegt und mit der Infrarotleuchte bestrahlt wird. Ganz analog zu diesem Experiment kann sich ein Sportler in Erholungspausen nach oder zwischen Belastungen bei Sonneneinstrahlung aufwärmen. Wird die Bestrahlung durch die Infrarotleuchte beendet, so sinkt auch die Temperatur unter der erfindungsgemäßen Wendejacke wieder leicht ab (vgl. Minuten 45-51). Im Vergleich dazu erreicht die Referenzjacke die höchste Temperatur mit Beendigung der Belastung und fällt anschließend stetig ab.

Zusammenfassend führt die Referenzjacke zu höheren Temperaturen unter Belastung und Infraroteinstrahlung (vgl. Minute 38) und relativ dazu zu niedrigeren Temperaturen in der Erholungsphase unter Infraroteinstrahlung (vgl. die Entwicklung zwischen den Minuten 38 und 45). Somit wird insgesamt der Temperaturhaushalt des Probanden durch die erfindungsgemäße Wendejacke besser reguliert, da die Jacke während der Leistung kühlt und in der anschließenden Ruhephase wärmt, so dass ein Überhitzen während der Leistung verhindert und ein Frösteln nach Beendigung der Belastung hinausgezögert werden kann.

Das Ergebnis der Luftfeuchtigkeitsmessung während des Messprotokolls ist in Figur 9 zu sehen. Die durchgezogene Linie zeigt den Verlauf während des Messprotokolls unter der erfindungsgemäßen Wendejacke ("Poly"), die gestrichelte Linie jenen der Referenzjacke ("Referenz"). Insgesamt sind hier die Unterschiede zwischen der erfindungsgemäßen Wendejacke und der Referenzjacke weniger ausgeprägt. Das Wenden der Jacke bei Minute 22 führt zu einem starken Abfall der Luftfeuchte, langfristig ähnelt der Wert jedoch derjenigen der Refernzjacke (vgl. Minte 37). Der Effekt des Aufheizens unter der Infraroteinstrahlung (vgl. Minuten 40-45) bewirkt womöglich auch einen Anstieg in der Luftfeuchtigkeit. Insgesamt führt jedoch das Wenden der erfindungsgemäßen Jacke zumindest kurzzeitig zu einer verminderten Luftfeuchtigkeit unter der Kleidung, was von den Probanden im Rahmen einer Befindlichkeitsbefragung auch bestätigt wurde: Diese gaben an, sich während der Messung mit der Wendejacke "weniger nass" gefühlt zu haben.
Durch ein einfaches Wenden der Wendejacke kann der Sportler/Verwender nach schweißtreibenden Aktivitäten die Jacke einfach auf die trockene Seite wenden, ohne auf die Funktionen der ungewendeten Jacke zu verzichten. Vorteil des Wendens der Jacke nach Anstrengung ist die viel bessere Verdampfung von Körpernässe auf dem Textil. Unangenehmes Frösteln und schleichende Erkältungsgefahr wird damit aktiv entgegengewirkt.

Bei starker Sonneneinstrahlung kann die Wendejacke durch eine hohen Reflexionskennwert und kluge Ventilation das Körperklima in allen Situationen des sportlich aktiven Lebens zu Gunsten des Trägers positiv gestalten. Der Träger muss den gefürchteten Hitzestau und damit einhergehendem Leistungsabfall oder schlicht Unwohlsein nicht mehr fürchten, da der Träger immer über die richtige Jacke im richtigen Moment verfügen kann, selbst als Sonnenschutzschild kann dieses Produkt bei extremer Sonne, speziell mit der Kapuze eingesetzt werden.

Die in den Figuren 1 bis 6 dargestellte Ausführungsform der Wendejacke weist ferner fast unsichtbare "Seamtapes" auf der Silberseite (Tapes, welche die Jacke noch wasserdichter machen) und die Möglichkeit der biregulierbaren Unterarmbelüftung auf.

## Patentansprüche

1. Laminat mit einer ersten, Licht absorbierenden Außenlage, einer gegenüberliegenden zweiten, Licht reflektierenden Außenlage und einer dazwischen angeordneten Membran, **dadurch gekennzeichnet, dass** das Laminat eine Dampfdurchlässigkeit von mindestens 10000 g/m²/24h aufweist, dass die erste Außenlage für alle Wellenlängen zwischen 400 nm und 900 nm eine diffuse Reflexion von maximal 20%, bevorzugt maximal 18%, besonders bevorzugt maximal 15% aufweist, und dass die zweite Außenlage für alle Wellenlängen zwischen 300 nm und 1100 nm eine diffuse Reflexion von mindestens 15%, bevorzugt mindestens 20%, stärker bevorzugt mindestens 22%, besonders bevorzugt mindestens 24% aufweist.

2. Laminat nach Anspruch 1, **dadurch gekennzeichnet, dass** die Membran, bevorzugt in beide Richtungen, im wesentlichen wasserdicht ist, wobei die Membran, bevorzugt in zwei Richtungen, einer Wassersäule von mindestens 5000 mm, bevorzugt von mindestens 10000 mm, besonders bevorzugt von mindestens 15000 mm (gemessen nach ISO 811) standhält.

3. Laminat nach einem der vorigen Ansprüche, **dadurch gekennzeichnet, dass** das Laminat, bevorzugt in zwei Richtungen, im wesentlichen wasserdampfdurchlässig ist, wobei das Laminat, bevorzugt in zwei Richtungen, eine Dampfdurchlässigkeit von mindestens 20000 g/m²/24h, bevorzugt von mindestens 25000 g/m²/24h, besonders bevorzugt von mindestens 30000 g/m²/24h aufweist.

4. Laminat nach einem der vorigen Ansprüche, **dadurch gekennzeichnet, dass** die zweite Außenlage bei einer Wellenlänge von 500 nm eine diffuse Reflexion von mindestens 15%, bevorzugt mindestens 20%, stärker bevorzugt mindestens 22%, besonders bevorzugt mindestens 24% aufweist.

5. Laminat nach einem der vorigen Ansprüche, **dadurch gekennzeichnet, dass** die zweite Außenlage bei einer Wellenlänge von 700 nm eine diffuse Reflexion von mindestens 15%, bevorzugt mindestens 20%, stärker bevorzugt mindestens 23%, besonders bevorzugt mindestens 25% aufweist.

6. Laminat nach einem der vorigen Ansprüche, **dadurch gekennzeichnet, dass** die erste Außenlage für alle Wellenlängen zwischen 400 nm und 700 nm eine diffuse Reflexion von maximal 12%, bevorzugt maximal 10%, stärker bevorzugt maximal 8%, besonders bevorzugt maximal 6% aufweist.

7. Laminat nach einem der vorigen Ansprüche, **dadurch gekennzeichnet, dass** die erste Außenlage bei einer Wellenlänge von 500 nm eine diffuse Reflexion von maximal 10%, bevorzugt maximal 5%, stärker bevorzugt maximal 3%, besonders bevorzugt maximal 2% aufweist.

8. Laminat nach einem der vorigen Ansprüche, **dadurch gekennzeichnet, dass** die erste Außenlage bei einer Wellenlänge von 700 nm eine diffuse Reflexion von maximal 12%, bevorzugt maximal 10%, stärker bevorzugt maximal 8%, besonders bevorzugt maximal 6% aufweist.

9. Laminat nach einem der vorigen Ansprüche, **dadurch gekennzeichnet, dass** die erste Außenlage für alle Wellenlängen zwischen 400 nm und 700 nm eine diffuse Reflexion von maximal 30%, bevorzugt maximal 25%, besonders bevorzugt maximal 20% der diffusen Reflexion der zweiten Außenlage aufweist.

10. Laminat nach einem der vorigen Ansprüche, **dadurch gekennzeichnet, dass** die Membran eines oder eine Kombination der folgenden Materialien aufweist: Polyester, Polyurethan, Polytetrafluorethylen, Keramik, wobei die erste Außenlage eines oder eine Kombination der folgenden Materialien aufweist: Polyamid, Polyester, Polyacryl, Polyurethan, Baumwolle, Wolle, Seide, Bambus, Elasthan, Silber, Keramik, Karbon, Aluminium, wobei die zweite Außenlage eines oder eine Kombination der folgenden Materialien aufweist: Polyamid, Polyester, Polyacryl, Polyurethan, Baumwolle, Wolle, Seide, Bambus, Elasthan, Silber, Keramik, Karbon, Aluminium.

11. Laminat nach einem der vorigen Ansprüche, **dadurch gekennzeichnet, dass** die erste Außenlage eine Schleißzahl nach ISO 12947-1 von mindestens 40000 Martindale, bevorzugt von mindestens 50000 Martindale, besonders bevorzugt von mindestens 60000 Martindale aufweist,
wobei die zweite Außenlage eine Schleißzahl nach ISO 12947-1 von mindestens 30000 Martindale, bevorzugt von mindestens 35000 Martindale, besonders bevorzugt von mindestens 40000 Martindale aufweist.

12. Bekleidungsstück **gekennzeichnet durch** ein Laminat nach einem der vorigen Ansprüche.

## Claims

1. Laminate having a first, light-absorbing outer layer, an opposite second, light reflective outer layer and an interposed membrane, **characterized in that** the laminate comprises a vapour permeability of at least 10000 g/m²/24h, that the first outer layer comprises a diffuse reflection of maximum 20 %, preferably maximum 18 %, most preferred maximum 15 % for all wavelengths between 400 nm and 900 nm and that the second outer layer comprises a diffuse reflection of at least 15 %, preferably at least 20 %, more preferred at least 22 %, most preferred at least 24 % for all wavelengths between 300 nm and 1100 nm.

2. Laminate according to claim 1, **characterized in that** the membrane preferably in both directions is substantially waterproof, wherein the membrane preferably in two directions withstands a water column of at least 5000 mm, preferably of at least 10000 mm, particularly preferably of at least 15000 mm (measured according to ISO 811).

3. A laminate according to any one of the preceding claims, **characterized in that** the laminate preferably in two directions is substantially permeable to water vapour, wherein the laminate preferably in two directions comprises a vapour permeability of at least 20000 g/m²/24h, preferably of at least 25000 g/m²/24h, particularly preferred of at least 30000 g/m²/24h.

4. A laminate according to any one of the preceding claims, **characterized in that** the second outer layer comprises a diffuse reflection of at least 15 %, preferably at least 20 %, more preferred at least 22 %, particularly preferred at least 24 % at a wavelength of 500 nm.

5. A laminate according to any one of the preceding claims, **characterized in that** the second outer layer comprises a diffuse reflexion of at least 15 %, preferably at least 20 %, more preferred at least 23 %, particularly preferred at least 25 % at a wavelength of 700 nm.

6. A laminate according to any one of the preceding claims, **characterized in that** the outer layer comprises a diffuse reflexion of maximum 12 %, preferably maximum 10 %, more preferred maximum 8 %, particularly preferred maximum 6 % for all wavelengths between 400 nm and 700 nm.

7. A laminate according to any one of the preceding claims, **characterized in that** the first outer layer comprises a diffuse reflexion of maximum 10 %, preferably maximum 5 %, more preferred maximum 3 %, particularly preferred maximum 2 % at a wavelength of 500 nm.

8. A laminate according to any one of the preceding claims, **characterized in that** the first outer layer comprises a diffuse reflexion of maximum 12 %, preferably maximum 10 %, more preferred maximum 8 %, particularly preferred maximum 6 % at a wavelength of 700 nm.

9. A laminate according to any one of the preceding claims, **characterized in that** the first outer layer comprises a diffuse reflexion of maximum 30 %, preferably maximum 25 %, particularly preferred maximum 20 % of the diffuse reflexion of the second outer layer for all wavelengths between 400 nm and 700 nm.

10. A laminate according to any one of the preceding claims, **characterized in that** the membrane comprises one or a combination of the following materials: polyester, polyurethane, polytetrafluorethylene, ceramic, wherein the first outer layer comprises one or a combination of the following materials: polyamide, polyester, polyacrylic, polyurethane, cotton, wool, silk, bamboo, spandex, silver, ceramic, carbon, aluminium, wherein the second outer layer comprises one or a combination of the following materials: polyamide, polyester, polyacrylic, polyurethane, cotton, wool, silk, bamboo, spandex, silver, ceramic, carbon, aluminium.

11. A laminate according to any one of the preceding claims, **characterized in that** the first outer layer comprises a wear index according to ISO 12947-1 of at least 40000 Martindale, preferably of at least 50000 Martindale, particularly preferred of at least 60000 Martindale, wherein the second outer layer comprises a wear index according to ISO 12947-1 of at least 30000 Martindale, preferably at least 35000 Martindale, particularly preferred of at least 40000 Martindale.

12. A garment, **characterized by** a laminate according to any one of the preceding claims.

## Revendications

1. Stratifié avec une première couche extérieure absorbant la lumière, une deuxième couche extérieure opposée réfléchissant la lumière et une membrane intermédiaire, **caractérisé en ce que** le stratifié présente une perméabilité à la vapeur d'au moins 10000 g/m²/24h, **en ce que** pour toutes les longueurs d'ondes entre 400 nm et 900 nm, la première couche extérieure présente une réflexion diffuse de 20 % maximum, de préférence de 18 % maximum, de façon particulièrement préférée de 15 % maximum, et **en ce que** pour toutes les longueurs d'ondes entre 300 nm et 1100 nm, la deuxième couche extérieure présente une réflexion diffuse d'au moins 15 %, de préférence d'au moins 20 %, de façon particulièrement préférée d'au moins 22 %, et plus préférentiellement encore, d'au moins 24 %.

2. Stratifié selon la revendication 1, **caractérisé en ce que** la membrane est essentiellement étanche à l'eau, de préférence dans les deux directions, la membrane résistant à une colonne d'eau d'au moins 5000 mm, de préférence d'au moins 10000 mm, de façon particulièrement préférée d'au moins 15000 mm (mesurée selon ISO 811), de préférence dans deux directions.

3. Stratifié selon l'une des revendications précédentes, **caractérisé en ce que** le stratifié est essentiellement perméable à la vapeur d'eau, de préférence dans deux directions, le stratifié présentant de préférence une perméabilité à la vapeur d'eau d'au moins 20000 g/m²/24h, de préférence d'au moins 25000 g/m²/24h, de façon particulièrement préférée d'au moins 30000 g/m²/24h, de préférence dans deux directions.

4. Stratifié selon l'une des revendications précédentes, **caractérisé en ce que** pour une longueur d'onde de 500 nm, la deuxième couche extérieure présente une réflexion diffuse d'au moins 15 %, de préférence d'au moins 20 %, de façon particulièrement préférée d'au moins 22 % et plus préférentiellement encore d'au moins 24 %.

5. Stratifié selon l'une des revendications précédentes, **caractérisé en ce que** pour une longueur d'onde de 700 nm, la deuxième couche extérieure présente une réflexion diffuse d'au moins 15 %, de préférence d'au moins 20 %, de façon particulièrement préférée d'au moins 23 % et plus préférentiellement encore d'au moins 25 %.

6. Stratifié selon l'une des revendications précédentes, **caractérisé en ce que** pour toutes les longueurs d'ondes entre 400 nm et 700 nm, la première couche extérieure présente une réflexion diffuse de 12 % maximum, de préférence de 10 % maximum, de façon particulièrement préférée de 8 % maximum, et plus préférentiellement encore de 6 % maximum.

7. Stratifié selon l'une des revendications précédentes, **caractérisé en ce que** pour une longueur d'onde de 500 nm, la première couche extérieure présente une réflexion diffuse de 10 % maximum, de préférence de 5 % maximum, de façon particulièrement préférée de 3 % maximum, et plus préférentiellement encore de 2 % maximum.

8. Stratifié selon l'une des revendications précédentes, **caractérisé en ce que** pour une longueur d'onde de 700 nm, la première couche extérieure présente une réflexion diffuse de 12 % maximum, de préférence de 10 % maximum, de façon particulièrement préférée de 8 % maximum, et plus préférentiellement encore de 6 % maximum.

9. Stratifié selon l'une des revendications précédentes, **caractérisé en ce que** pour toutes les longueurs d'ondes entre 400 nm et 700 nm, la première couche extérieure présente une réflexion diffuse de 30 % maximum, de préférence de 25 % maximum, de façon particulièrement préférée de 20 % maximum de la réflexion diffuse de la deuxième couche extérieure.

10. Stratifié selon l'une des revendications précédentes, **caractérisé en ce que** la membrane présente l'un des matériaux suivants ou une combinaison de ceux-ci : polyester, polyuréthane, polytétrafluoréthylène, céramique, la première couche extérieure présentant l'un des matériaux suivants ou une combinaison de ceux-ci : polyamide, polyester, polyacrylique, polyuréthane, coton, laine, soie, bambou, élasthanne, argent, céramique, carbone, aluminium, la deuxième couche extérieure présentant l'un des matériaux suivants ou une combinaison de ceux-ci : polyamide, polyester, polyacrylique, polyuréthane, coton, laine, soie, bambou, élasthanne, argent, céramique, carbone, aluminium.

11. Stratifié selon l'une des revendications précédentes, **caractérisé en ce que** la première couche extérieure présente une abrasivité selon ISO 12947-1 d'au moins 40000 Martindales, de préférence d'au moins 50000 Martindales, de façon particulièrement préférée d'au moins 60000 Martindales, la deuxième couche extérieure présentant une abrasivité selon ISO 12947-1 d'au moins 30000 Martindales, de préférence d'au moins 35000 Martindales, de façon particulièrement préférée d'au moins 40000 Martindales.

12. Vêtement **caractérisé par** un stratifié selon l'une des revendications précédentes.
